# EUROPÄISCHE PATENTSCHRIFT

(11) **EP 0 018 946 B1**
(45) Veröffentlichungstag und Bekanntmachung des Hinweises auf die Patenterteilung: **11.05.1983**
(21) Anmeldenummer: 80810134.9
(22) Anmeldetag: 21.04.1980
(51) Int. Cl.: C22F 1/04, B21B 3/00, C22C 21/00, C22C 21/08, C22C 21/16, B23K 11/10

(54) **Verfahren zum Herstellen von Aluminiumbändern oder -blechen sowie deren Verwendung**
Method of producing aluminium strips or sheets, and their use
Procédé de fabrication de bandes d'aluminium ou de tôles d'aluminium et l'utilisation de celles-ci

(30) Priorität: 02.05.1979 DE 2917627
(43) Veröffentlichungstag der Anmeldung: 12.11.1980
(73) Patentinhaber: Schweizerische Aluminium AG, 8212 Neuhausen am Rheinfall (CH)
(72) Erfinder: Horn, Werner, Dr., D-7700 Singen a/Hohentwiel (DE); Hennings, Jürgen, D-7702 Gottmadingen (DE)

## Beschreibung

Die Erfindung betrifft ein Verfahren zum Herstellen eines Aluminiumbandes oder -bleches, insbesondere eines Aluminiumbleches von etwa 0,1 bis 7 mm Dicke für den Karosseriebau, durch Warm- und Kaltwalzen sowie deren Verwendung.

Der Einsatz von Aluminiumblechen zur Herstellung von Karosserieteilen wie z. B. Türen, Motorhauben, Heckklappen und Kotflügel ist bekannt. Im Hinblick auf die vorgesehenen Massnahmen zur Energieeinsparung, insbesondere auch der bereits bestehenden Gesetze in den Vereinigten Staaten von Nordamerika, müssen u. a. die Fahrzeuge leichter gemacht werden, so dass mit dem vermehrten Einsatz von festen und gut umformbaren Aluminiumwerkstoffen für Karosserieteile zu rechnen ist.

Bei der Fertigung von Automobilkarosserien wird als Verbindungsverfahren das Widerstandspunktschweissen eingesetzt, wobei die Standzeiten der Elektroden beim Verbinden von Stahlblechen mit ca. 10 000-15 000 Schweisspunkten angegeben werden. Entsprechende Werte beim Verbinden von Aluminium liegen derzeit etwa bei 100-500 Punkten. Danach müssen die Kupferelektroden von dem anlegierten Aluminium gereinigt werden.

Die Ursache für die im Vergleich zur Stahlblechpunktschweissung verstärkte Legierungsbildung von Aluminium und Kupfer beim Vorgang der Widerstandspunktschweissung ist neben den unbeeinflussbaren physikalischen und thermodynamischen Eigenschaften der Metalle Aluminium und Kupfer der relativ hohe und stark schwankende Uebergangswiderstand von Kupferelektrode zum Aluminiumblech. Dieser ist in erster Linie auf die Dicke der Oxidschicht und die Zusammensetzung der Oberflächenschicht zurückzuführen. Bekanntlich hat der Uebergangswiderstand von Aluminium-Legierungen einen wesentlichen Einfluss auf deren Widerstandspunktschweissbarkeit, wobei die Hauptursachen für die Unregelmässigkeit der Schweissungen und für die kurzen Elektrodenstandzeiten bei unbehandelten Aluminiumblechen die hohen und ungleichmässigen Uebergangswiderstände an den Stromübergangsstellen sind. Diese beeinflussen die Energieumsetzung im Sekundärkreis und bewirken, dass die Qualität der erstellten Verbindungen stark schwankt.

Eine Oberflächenbehandlung wie: Bürsten, Sandstrahlen, Nassstrahlen und Beizen der Aluminiumhalbzeuge vor dem Widerstandspunktschweissen setzt den Uebergangswiderstand stark herab. Allerdings wird dann z. B. bei Aluminiumblechen die gewalzte Oberfläche meist sehr aufgerauht, wodurch die Gleichmässigkeit der Oberfläche gestört wird und die etwa bei Karosserieteilen aufgebrachte Lackierschicht entsprechend unruhig wirkt.

So hat sich der Erfinder das Ziel gesetzt, ein Verfahren zum Herstellen gut verformbarer Aluminiumbänder bzw. -bleche erhöhter Punktschweissbarkeit zu schaffen, die eine für die Verformung und Lackierung günstige Oberfläche aufweisen. Darüber hinaus soll deren Verwendbarkeit verbessert werden.

Diese Aufgabe wird durch ein Verfahren gelöst, bei dem das Band oder Blech nach dem Warm- und Kaltwalzen auf eine Zwischendicke, welche der 1,5 bis 2,5fachen Enddicke des Bandes entspricht, in alkalischer Lösung gebeizt sowie anschliessend auf seine Enddicke unter Verwendung von Kaltwalzhilfsmitteln kaltgewalzt und gegebenenfalls dann wärmebehandelt wird.

Überraschenderweise hat sich nämlich gezeigt, dass sich eine wesentliche Verbesserung der Punktschweissbarkeit durch Abtragen der den Uebergangswiderstand erhöhenden Oberflächenschicht bei 1,5 bis 2,5facher Enddicke erzielen lässt. Die nachfolgenden Kaltwalzgänge und Wärmebehandlungen verschlechtern diese gute Punktschweissbarkeit nur unwesentlich. Man erhält somit die Möglichkeit, durch das anschliessende Walzen eine für das Umformen und Lackieren optimale Oberfläche einzustellen. Ausserdem ist dieser Weg im Vergleich zur Oberflächenbehandlung der fertiggewalzten Bänder wirtschaftlicher, da die zu behandelnde Oberfläche im Zwischenstadium kleiner ist.

Als besonders günstig haben sich dabei Aluminiumlegierungen der folgenden Zusammensetzungen erwiesen :
1. 0,4 bis 1,5 % Magnesium, 0,3 bis 1,5 % Silizium, 0 bis 0,03 % Kupfer, 0 bis 0,5 % Eisen, 0 bis 1,0 % Mangan und Aluminium als Rest.
2. 0,3 bis 6 % Magnesium, 0 bis 1,0 % Mangan, 0 bis 0,40 % Silizium, 0 bis 0,40 % Eisen, 0 bis 0,2 % Kupfer, 0 bis 0,5 % Chrom und Aluminium als Rest.
₃. 1,0 bis 5,0 % Kupfer, 0,4 bis 2,5 % Magnesium, 0 bis 0,8 % Silizium, 0 bis 0,7 % Eisen, 0 bis 1,5 % Mangan und Aluminium als Rest.

Diese werden dann warm- und kaltgewalzt, zwischengebeizt, fertiggewalzt und wärmebehandelt.

Zum Beizen wird eine Lösung mit Natronlauge, Polyphosphat, Netzmittel und Inhibitoren bevorzugt.

Im Rahmen der Erfindung liegt auch die Verwendung von Aluminiumbändern oder -blechen als punktgeschweisste Vorrichtungsteile, insbesondere als Karosseriebleche, wobei die Aluminiumbänder oder -bleche nach dem Warm- und Kaltwalzen auf eine Zwischendicke vom 1,5 bis 2,5fachen der Enddicke in alkalischer Lösung gebeizt sowie anschliessend auf ihre Enddicke unter Verwendung von Kaltwalzhilfsmitteln kaltgewalzt und gegebenenfalls wärmebehandelt worden sind.

### Beispiele

Es wurde je ein Band der Werkstoffe
- Reinaluminium (Al 98,7),
- AIMgSi mit 0,4 % Mg und 1,2 % Si und
- AIMg3

hergestellt in den Varianten
1) ohne Zwischenbeizung, also normaler Fertigungsweg
2) mit Zwischenbeizung und anschliessendem Abwalzen an Enddicke mit anschl. Wärmebehandlung.

In der folgenden Tabelle sind die Werte für die Widerstände Kupferelektrode zu Blech der jeweiligen Varianten aufgeführt.

## Patentansprüche

1. Verfahren zum Herstellen eines Aluminiumbandes oder -bleches, insbesondere eines Aluminiumbleches von 0,1 bis 7 mm Dicke für den Karosseriebau, durch Warm- und Kaltwalzen, dadurch gekennzeichnet, dass das Band oder Blech nach dem Warm- und Kaltwalzen auf eine Zwischendicke, welche der 1,5 bis 2,5fachen Enddicke des Bandes entspricht, in alkalischer Lösung gebeizt sowie anschliessend auf seine Enddicke unter Verwendung von Kaltwalzhilfsmitteln kaltgewalzt und gegebenenfalls dann wärmebehandelt wird.

2. Verfahren nach Anspruch 1, dadurch gekennzeichnet, dass eine Aluminiumlegierung der Zusammensetzung 0,4 bis 1,5 % Magnesium, 0,3 bis 1,5 % Silizium, 0 bis 0,03 % Kupfer, ₀ bis ₀,_{5 %} Eisen, 0 bis 1,0 % Mangan und Aluminium als Rest, warm- und kaltgewalzt, zwischengebeizt, fertiggewalzt und wärmebehandelt wird.

3. Verfahren nach Anspruch 1, dadurch gekennzeichnet, dass eine Aluminiumlegierung der Zusammensetzung 0,3 bis 6 % Magnesium, 0 bis 1,0 % Mangan, 0 bis 0,40 Silizium, 0 bis 0,40 % Eisen, ₀ bis 0,2 % Kupfer, 0 bis 0,5 % Chrom und Aluminium als Rest warm- und kaltgewalzt, zwischengebeizt, fertiggewalzt und wärmebehandelt wird.

4. Verfahren nach Anspruch 1, dadurch gekennzeichnet, dass eine Aluminiumlegierung der Zusammensetzung 1,0 bis 5,0 % Kupfer, 0,4 bis 2,5 % Magnesium, 0 bis 0,8 % Silizium, 0 bis 0,₇ % Eisen, 0 bis 1.5% Mangan und Aluminium als Rest warm- und kaltgewalzt, zwischengebeizt, fertiggewalzt und wärmebehandelt wird.

5. Verfahren nach einem der Ansprüche 1 bis 4, dadurch gekennzeichnet, dass das alkalische Beizen in einer Lösung aus Natronlauge, Polyphosphat, Netzmittel und Inhibitoren erfolgt.

6. Verwendung von Aluminiumbändern oder -blechen als punktgeschweisste Vorrichtungsteile, insbesondere als Karosseriebleche, wobei die Aluminiumbänder oder -bleche nach dem Warm- und Kaltwalzen auf eine Zwischendicke von 1,5 bis 2,5fachen der Enddicke in alkalischer Lösung gebeizt sowie anschliessend auf ihre Enddicke unter Verwendung von Kaltwalzhilfsmitteln kaltgewalzt und gegebenenfalls wärmebehandelt worden sind.

7. Verwendung von Aluminiumbändern oder -blechen gemäss Anspruch 6, bei denen eine Aluminiumlegierung der Zusammensetzung
0,4 bis 1,5 % Magnesium, 0,3 bis 1,5 % Silizium, 0 bis 0,03 % Kupfer, 0 bis 0,5 % Eisen, 0 bis 1,0 % Mangan und Aluminium als Rest
oder
0,3 bis 6 % Magnesium, 0 bis 1,0 % Mangan, 0 bis 0,40 % Silizium, 0 bis 0,40 % Eisen, 0 bis 0,2 % Kupfer, 0 bis 0,5 % Chrom und Aluminium als Rest,
oder
1,0 bis 5,0 % Kupfer, 0,4 bis 2,5 % Magnesium, 0 bis 0,8 % Silizium, 0 bis 0,7 % Eisen, 0 bis 1,5 % Mangan und Aluminium als Rest
warm- und kaltgewalzt, zwischengebeizt, fertiggewalzt und wärmebehandelt worden ist.

## Claims

1. Process for manufacture of an aluminium strip or sheet, in particular a 0.1 to 0.7 mm thick aluminium sheet for coachwork, by hot and cold rolling, characterised in that the strip or sheet, after the hot and cold rolling to an intermediate thickness, which corresponds to 1.5 to 2.5 times the final gauge of the strip, is subjected to etching in an alkaline solution and thereupon is cold rolled to its final gauge using cold rolling lubricants and then, if appropriate, heat treated.

2. Process according to claim 1, characterised in that an aluminium alloy of composition 0.4 to 1.5 % magnesium, 0.3 to 1.5 % silicon, 0 to 0.03 % copper, 0 to 0.5 % iron, 0 to 1.0 % manganese, and rest aluminium, is hot and cold rolled, given an intermediate etching, rolled to final gauge and heat treated.

3. Process according to claim 1, characterised in that an aluminium alloy of composition 0.3 to 6.0 % magnesium, 0 to 1.0 % manganese, 0 to 0.40 % silicon, 0 to 0.40 % iron, 0 to 0.2 % copper, 0 to 0.5 % chromium, and rest aluminium, is hot and cold rolled, given an intermediate etching, rolled to final gauge and heat treated.

4. Process according to claim 1, characterised in that an aluminium alloy of composition 1.0 to 5.0 % copper, 0.4 to 2.5 % mangnesium, 0 to 0.8 % silicon, 0 to 0.7 % iron, 0 to 1.5 % manganese, and rest aluminium, is hot and cold rolled, given an intermediate etching, rolled to final gauge and heat treated.

5. Process according to one of claims 1 to 4, characterised in that the alkaline etching is carried out in a solution of caustic soda, polyphosphate, wetting agent and inhibitors.

6. The use of aluminium strips or sheets as spot-welded components, in particular for coachwork sheets, wherein the aluminium sheets or strips, after the hot and cold rolling to an intermediate thickness of 1.5 to 2.5 times the final gauge, have been subjected to etching in an alkaline solution, and thereupon cold rolled to final gauge using cold rolling lubricants and, if appropriate, heat treated.

7. The use of aluminium strips or sheets according to claim 6, in which an aluminium alloy of composition
0.4 to 1.5 % magnesium, 0.3 to 1.5 % silicon, 0 to 0.03 % copper, 0 to 0.5 % iron, 0 to 1.0 % manganese, and rest aluminium
or
0.3 to 6 % magnesium, 0 to 1.0 % manganese, 0 to 0.40 % silicon, 0 to 0.40 % iron, 0 to 0.2 % copper, 0 to 0.5 % chromium, and rest aluminium,
or
1.0 to 5.0 % copper, 0.4 to 2.5 % magnesium, 0 to 0.8 % silicon, 0 to 0.7 % iron, 0 to 1.5 % manganese, and rest aluminium,
has been hot and cold rolled, given an intermediate etching, rolled to final gauge and heat treated.

## Revendications

1. Procédé pour la fabrication d'une bande ou d'une tôle d'aluminium, en particulier d'une tôle d'aluminium d'épaisseur 0_{;}1 à 7 mm pour la carrosserie, par laminage à chaud et à froid, caractérisé en ce que la bande ou la tôle, après le laminage à chaud et à froid à une épaisseur intermédiaire, qui correspond à 1,5 à 2,5 fois l'épaisseur finale de la bande, est décapée dans une solution alcaline, puis laminée à froid à son épaisseur finale, avec utilisation d'adjuvants de laminage à froid puis éventuellement traitée à chaud.

2. Procédé selon la revendication 1, caractérisé en ce qu'un alliage d'aluminium de composition 0;4 à 1,5 % magnésium, 0,3 à 1,5 % silicium, 0 à 0,03 % cuivre, 0 à 0,5 % fer, 0 à 1,0 % manganèse et aluminium pour le solde est laminé à chaud et à froid, subit un décapage intermédiaire, est laminé en finition et traité à chaud.

3. Procédé selon la revendication 1, caractérisé en ce qu'un alliage d'aluminium de composition 0,3 à 6 % magnésium, 0 à 1,0 % manganèse, 0 à 0,40 % silicium, 0 à 0,40 % fer, 0 à 0,2 % cuivre, 0 à 0,5 % chrome et aluminium pour le solde est laminé à chaud et à froid, subit un décapage intermédiaire, est laminé en finition et traité à chaud.

4. Procédé selon la revendication 1, caractérisé en ce qu'un alliage d'aluminium de composition 1,0 à 5,0 % cuivre, 0,4 à 2,5 % magnésium, 0 à 0,8 % silicium, 0 à 0,7 % fer, 0 à 1,5 % manganèse et aluminium pour le solde est laminé à chaud et à froid, subit un décapage intermédiaire, est laminé en finition et traité à chaud.

5. Procédé selon l'une des revendications 1 à 4, caractérisé en ce que le décapage alcalin se fait dans une solution de lessive de soude, polyphosphate, agent dispersant et inhibiteurs.

6. Utilisation de bandes ou de tôles d'aluminium sous forme de pièces d'un ensemble soudées par points, en particulier sous forme de tôles de carrosserie, les bandes ou les tôles d'aluminium, après laminage à chaud et à froid à une épaisseur intermédiaire égale à 1,5 à 2,5 fois l'épaisseur finale, étant décapées dans une solution alcaline, puis laminées à froid à leur épaisseur finale avec utilisation d'adjuvants à froid et éventuellement traitées à chaud.

7. Utilisation de bandes ou de tôles d'aluminium selon la revendication 6, pour lesquelles un alliage d'aluminium de composition,
0,4 à 1,5 % magnésium, 0,3 à 1,5 % silicium, 0 à 0,03 % cuivre, 0 à 0,5 % fer, 0 à 1,0 % manganèse et aluminium pour le solde
ou
0,3 à 6 % magnésium, 0 à 1,0 % manganèse, 0 à 0,40 % silicium, 0 à 0,40 % fer, 0 à 0,2 % cuivre, 0 à 0,5 % chrome et aluminium pour le solde
ou
1,0 à 5,0 % cuivre, 0,4 à 2,5 % magnésium, 0 à 0,8 % silicium, 0 à 0,7 % fer, 0 à 1,5 % manganèse et aluminium pour le solde
est laminé à chaud et à froid, subit un décapage intermédiaire, est laminé en finition et traité à chaud.
